# EUROPÄISCHE PATENTSCHRIFT

(11) **EP 2 376 230 B1**
(45) Veröffentlichungstag und Bekanntmachung des Hinweises auf die Patenterteilung: **30.07.2014**
(21) Anmeldenummer: 09764861.2
(22) Anmeldetag: 09.12.2009
(51) Int. Cl.: B03C 1/015

(54) **ANREICHERUNG VON WERTERZEN AUS MINENABFALL (TAILINGS)**
ENRICHMENT OF VALUABLE ORES FROM MINE WASTE (TAILINGS)
ENRICHISSEMENT DE MINERAIS DE VALEUR À PARTIR DE RÉSIDU MINIER (TAILINGS)

(30) Priorität: 11.12.2008 EP 08171310
(43) Veröffentlichungstag der Anmeldung: 19.10.2011
(73) Patentinhaber: BASF SE, 67056 Ludwigshafen (DE)
(72) Erfinder: DOMKE, Imme, 68165 Mannheim (DE); MICHAILOVSKI, Alexej, 67061 Ludwigshafen (DE); MRONGA, Norbert, 69221 Dossenheim (DE)
(86) Internationale Anmeldenummer: PCT/EP2009/066693
(87) Internationale Veröffentlichungsnummer: WO 2010/066770

(56) Entgegenhaltungen:
- WO-A-02/066168
- US-A- 5 043 070
- US-A- 5 161 694

## Beschreibung

Die vorliegende Erfindung betrifft ein Verfahren zum Abtrennen wenigstens eines ersten Stoffes aus einer Mischung enthaltend diesen wenigstens einen ersten Stoff in einer Menge von 0,001 bis 1,0 Gew.-%, bezogen auf die gesamte Mischung, und wenigstens einen zweiten Stoff, wobei der erste Stoff zunächst zu seiner Hydrophobierung mit einer oberflächenaktiven Substanz in Kontakt gebracht wird, diese Mischung weiter in Kontakt mit mindestens einem Magnetpartikel gebracht wird, so dass sich der Magnetpartikel und der hydrophobisierte erste Stoff anlagern und dieses Agglomerat von dem wenigstens einen zweiten Stoff durch die Anwendung eines Magnetfeldes abgetrennt wird, und anschließend der wenigstens eine erste Stoff bevorzugt quantitativ von dem Magnetpartikel getrennt wird, wobei bevorzugt der Magnetpartikel wieder in den Prozess zurückgeführt werden kann.

Insbesondere betrifft die vorliegende Erfindung ein Verfahren zur Anreicherung von Werterzen aus Minenabfällen, so genannten *Tailings.*

Verfahren zum Abtrennen von Werterzen aus Mischungen sind aus dem Stand der Technik bereits bekannt.

US 5,043,070 A offenbart ein Verfahren zur magnetischen Lösungsmittelextraktion. Dazu werden die Partikel eines magnetischen Materials mit einem hydrophoben Tensid beschichtet und in einem organischen Lösungsmittel dispergiert, um ein magnetisches Extraktionsmittel zu erhalten. Dieses magnetische Extraktionsmittel kann dazu verwendet werden, Komponenten aus wässriger Phase abzutrennen, indem die zu behandelnde wässrige Phase mit dem magnetischen Extraktionsmittel behandelt wird, die abzutrennende Komponente, beispielsweise Cu²⁺ -Kationen sich in der organischen Extraktionsphase lösen und eine vollständige Phasentrennung durch Anlegen eines magnetischen Feldes erzielt werden kann.

WO 02/0066168 A1 betrifft ein Verfahren zur Abtrennung von Werterzen aus Mischungen, in dem Suspensionen oder Aufschlämmungen dieser Mischungen mit Partikeln, welche magnetisch und/oder schwimmfähig in wässrigen Lösungen sind, behandelt werden. Nach Zugabe der magnetischen und/oder schwimmfähigen Partikel wird ein Magnetfeld angelegt, so dass die Agglomerate von der Mischung abgetrennt werden. Der Grad der Anbindung der magnetischen Partikel an die Werterze und die Stärke der Bindung sind jedoch nicht ausreichend, um das Verfahren mit genügend hoher Ausbeute und Effektivität durchzuführen.

US 4,657,666 offenbart ein Verfahren zur Anreicherung von Werterzen, wobei das in der Gangart vorliegende Werterz mit magnetischen Partikeln umgesetzt wird, wodurch sich aufgrund der hydrophoben Wechselwirkungen Agglomerate bilden. Die magnetischen Partikel werden durch Behandlung mit hydrophoben Verbindungen auf der Oberfläche hydrophobiert, so dass eine Anbindung an das Werterz erfolgt. Die Agglomerate werden dann durch ein magnetisches Feld von der Mischung abgetrennt. Das genannte Dokument offenbart auch, dass die Werterze mit einer oberflächenaktivierenden Lösung von 1 % Natrium-ethylxanthogenat behandelt werden, bevor das magnetische Teilchen zugefügt wird. Eine Trennung von Werterz und Magnetpartikel erfolgt bei diesem Verfahren durch das Zerstören der oberflächenaktivierenden Substanz.

US 4,834,898 offenbart ein Verfahren zum Abtrennen nicht magnetischer Materialien durch Inkontaktbringen dieser mit magnetischen Reagenzien, welche mit zwei Schichten aus oberflächenaktiven Substanzen umhüllt sind. US 4,834,898 offenbart des Weiteren, dass die Oberflächenladung der nicht magnetischen Partikel, welche abgetrennt werden sollen, durch verschiedene Arten und Konzentrationen von Elektrolytreagenzien beeinflusst werden kann. Beispielsweise wird die Oberflächenladung durch Zugabe von multivalenten Anionen, beispielsweise Tripolyphosphationen, verändert.

S. R. Gray, D. Landberg, N. B. Gray, Extractive Metallurgy Conference, Perth, 2 - 4 October 1991, Seiten 223 - 226 offenbart ein Verfahren zur Rückgewinnung von kleinen Goldpartikeln durch Inkontaktbringen der Partikel mit Magnetit. Vor dem Inkontaktbringen werden die Goldteilchen mit Kalium-amylxanthogenat behandelt. Ein Verfahren zum Abtrennen der Goldteilchen von wenigstens einem hydrophilen Stoff wird in diesem Dokument nicht offenbart.

WO 2007/008322 A1 offenbart einen magnetischen Partikel, welche auf der Oberfläche hydrophobiert ist, zur Abtrennung von Verunreinigungen von mineralischen Substanzen durch magnetische Separationsverfahren. Gemäß WO 2007/008322 A1 kann der Lösung oder Dispersion ein Dispergiermittel, ausgewählt aus Natriumsilikat, Natriumpolyacrylat oder Natriumhexametaphosphat zugegeben werden.

Im Stand der Technik werden keine Verfahren offenbart, mit denen es möglich ist, aus so genannten "Tailings", d. h. aus Minenabfällen, die nach erfolgter Gewinnung der Werterze durch konventionelle Verfahren wie Flotation oder andere magnetische Verfahren, nur noch einen geringen Anteil an Werterzen aufweisen, diese geringen Mengen an Werterzen abzutrennen. Ein Grund hierfür ist, dass bei der Mahlung des Erzes ein nicht zu vernachlässigender Anteil an sehr feinen Partikeln mit Durchmessern unterhalb 10 µm entsteht, und diese sehr feinen Partikel nur schwer zu flotieren sind.

Aufgabe der vorliegenden Erfindung ist es, ein Verfahren bereitzustellen, durch das wenigstens ein erster Stoff aus Mischungen enthaltend wenigstens einen ersten Stoff und wenigstens einen zweiten Stoff magnetisch effizient abgetrennt werden kann, insbesondere, wenn dieser erster Stoff in der Mischung in besonders geringer Konzentration vorliegt. Insbesondere ist es eine Aufgabe der vorliegenden Erfindung ein Verfahren bereit zu stellen, mit dem in Minenabfällen in niedriger Konzentration vorliegende Werterze gewonnen werden können. Des Weiteren ist es eine Aufgabe der vorliegenden Erfindung, den abzutrennenden ersten Stoff so zu behandeln, dass das Anlagerungsprodukt zwischen magnetischem Partikel und erstem Stoff genügend stabil ist, um eine hohe Ausbeute an erstem Stoff bei der Abtrennung zu gewährleisten.

Diese Aufgaben werden gelöst durch ein Verfahren zum Abtrennen wenigstens eines ersten Stoffes aus einer Mischung enthaltend diesen wenigstens einen ersten Stoff in einer Menge von 0,001 bis 1,0 Gew.-%, bezogen auf die gesamte Mischung, und wenigstens einen zweiten Stoff, umfassend wenigstens die folgenden Schritte:
(A) Inkontaktbringen der Mischung enthaltend wenigstens einen ersten Stoff und wenigstens einen zweiten Stoff mit wenigstens einer oberflächenaktiven Substanz, gegebenenfalls in Gegenwart wenigstens eines Dispersionsmittels, wobei die oberflächenaktive Substanz an den wenigstens einen ersten Stoff anbindet,
(B) gegebenenfalls Zugabe wenigstens eines Dispersionsmittels zu der in Schritt (A) erhaltenen Mischung, um eine Dispersion zu erhalten,
(C) Behandeln der Dispersion aus Schritt (A) oder (B) mit wenigstens einem hydrophoben Magnetpartikel, so dass sich der wenigstens eine erste Stoff, an den die wenigstens eine oberflächenaktive Substanz angebunden ist, und der wenigstens eine Magnetpartikel anlagern,
(D) Abtrennen des Anlagerungsproduktes aus Schritt (C) von der Mischung durch Anlegen eines magnetischen Feldes,
(E) gegebenenfalls Spalten des abgetrennten Anlagerungsproduktes aus Schritt (D), um den wenigstens einen ersten Stoff und den wenigstens einen Magnetpartikel separat zu erhalten, wobei der wenigstens eine erste Stoff eine Metallverbindung ausgewählt aus der Gruppe der Verbindungen der Nebengruppenmetalle, der sulfidischen Erze, der oxidischen und/oder carbonathaltigen Erze oder der Edelmetalle in elementarer Form ist und der wenigstens eine zweite Stoff bevorzugt eine hydrophile Metallverbindung ist.

Das erfindungsgemäße Verfahren dient dazu, aus Mischungen, die wenigstens einen ersten Stoff in einer geringen Konzentration und wenigstens einen zweiten Stoff enthalten, den wenigstens einen ersten Stoff abzutrennen.

Die mit dem erfindungsgemäßen Verfahren zu behandelnden Mischungen, die wenigstens einen ersten Stoff in geringer Konzentration neben wenigstens einem zweiten Stoff enthalten, sind beispielsweise so genannte "Tailings", d. h. Minenabfälle, die nach Abtrennen des Hauptanteils an Werterzen durch konventionelle, dem Fachmann bekannte Verfahren, übrig bleiben, und deren Gehalt an Werterzen für konventionelle Verfahren, beispielsweise Flotationsverfahren, zu gering ist. Des Weiteren können die übrig gebliebenen Werterz-Partikel aufgrund ihrer zu geringen Durchmesser, beispielsweise kleiner 10 µm, nicht durch konventionelle Verfahren abgetrennt werden.

Es ist auch möglich, aber nicht bevorzugt, dass durch das erfindungsgemäße Verfahren Mischungen behandelt werden, die mit der erfindungsgemäßen niedrigen Konzentration an Werterzen natürlich vorkommen.

Im Rahmen der vorliegenden Erfindung bedeutet "hydrophob", dass das entsprechende Teilchen nachträglich durch Behandlung mit der wenigstens einen oberflächenaktiven Substanz hydrophobiert sein kann. Es ist auch möglich, dass ein an sich hydrophobes Teilchen durch Behandlung mit der wenigstens einen oberflächenaktiven Substanz zusätzlich hydrophobiert wird.

In einer bevorzugten Ausführungsform des erfindungsgemäßen Verfahrens wird eine Mischung enthaltend den wenigstens einen ersten Stoff und den wenigstens einen zweiten Stoff behandelt, wobei sich die Oberflächeneigenschaften der genannten Stoffe so unterscheiden, dass der wenigstens eine erste Stoff, bevorzugt eine Metallverbindung als Werterz, selektiv in Gegenwart des wenigstens einen zweiten Stoffes, bevorzugt eine weitere Metallverbindung, die kein Werterz ist, hydrophobiert werden kann. Besonders bevorzugte erste und zweite Stoffe werden im Folgenden genannt.

Somit ist der abzutrennende wenigstens eine erste Stoff eine Metallverbindung ausgewählt aus der Gruppe der Verbindungen der Nebengruppenmetalle, beispielsweise Cu, Mo, Ag, Au, Zn, W, Pt, Pd, Rh, etc., und Sn, Pb, As oder Bi, der sulfidischen Erze, der oxidischen und/oder carbonathaltigen Erze, beispielsweise Azurit [Cu₃(CO₃)₂(OH)₂], oder Malachit [Cu₂[(OH)₂|CO₃]]), oder der Edelmetalle in elementarer Form, an die sich bevorzugt selektiv eine oberflächenaktive Verbindung unter Erzeugung von hydrophoben Oberflächeneigenschaften anlagern kann.

Der wenigstens eine zweite Stoff ist eine hydrophile Metallverbindung, besonders bevorzugt ausgewählt aus der Gruppe bestehend aus oxidischen und hydroxidischen Metallverbindungen, beispielsweise Siliziumdioxid SiO₂, Silikate, Alumosilikate, beispielsweise Feldspate, beispielsweise Albit Na(Si₃Al)O₈, Glimmer, beispielsweise Muskovit KAl₂[(OH,F)₂AlSi₃O₁₀], Granate (Mg, Ca, Fe^{II})₃(Al, Fe^{III})₂(SiO₄)₃, Al₂O₃, FeO(OH), FeCO₃, Fe₂O₃, Fe₃O₄ und weitere verwandte Mineralien und Mischungen davon.

Beispiele für erfindungsgemäß einsetzbare sulfidische Erze sind z.B. ausgewählt aus der Gruppe der Kupfererze bestehend aus Covellit CuS, Molybdän(IV)-sulfid, Chalkopyrit (Kupferkies) CuFeS₂, Bornit Cu₅FeS₄, Chalkozyt (Kupferglanz) Cu₂S, Pentlandit (Ni, Fe)₁₋ₓS, Zinkblende und Wurtzit, jeweils ZnS, Galenit PbS und Mischungen davon. Bevorzugt in elementarer Form vorliegende Edelmetalle sind beispielsweise Ag, Au, Pt, Pd oder Rh.

Geeignete erfindungsgemäß einsetzbare oxidische Metallverbindungen sind bevorzugt ausgewählt aus der Gruppe bestehend aus Siliziumdioxid SiO₂, Silikate, Alumosilikate, beispielsweise Feldspate, beispielsweise Albit Na(Si₃Al)O₈, Glimmer, beispielsweise Muskovit KAl₂[(OH,F)₂AlSi₃O₁₀], Granate (Mg, Ca, Fe^{II})₃(Al, Fe^{III})₂(SiO₄)₃ und weitere verwandte Mineralien und Mischungen davon.

In dem erfindungsgemäßen Verfahren werden demnach bevorzugt Erzmischungen eingesetzt, welche durch Behandlung von Minenvorkommen mit konventionellen Verfahren zur Abtrennung der Werterze gewonnen werden. Konventionelle Verfahren sind dem Fachmann bekannt, beispielsweise konventionelle Flotation, insbesondere Spezialverfahren wie Ultra- oder Carrierflotation, oder Leachverfahren wie Dump-Leaching, Heap-Leaching oder Tank-Leaching. Diese als Tailings bezeichneten Minenabfälle unterscheiden sich von herkömmlichen in Minen erhaltenen Erze dadurch, dass die Konzentration der Werterze bzw. der Edelmetalle in den Tailings deutlich geringer als in den ursprünglichen Erzen ist. Des Weiteren können die Tailings als feinkörnige Rückstände in Form von Schlämmen vorliegen, beispielsweise weisen die Partikel Durchmesser von 20 bis 50 µm auf. Es können aber auch größere Partikel vorliegen. Tailings können auch im Gegensatz zu in Minen erhaltenen Erzen Verunreinigungen in Form von organischen Verbindungen und/oder Salzen enthalten, und können gegebenenfalls einen pH-Wert aufweisen, der von dem neutralen pH-Wert der Originalerze abweicht, d. h. im sauren oder im basischen Bereich liegt.

In einer bevorzugten Ausführungsform des erfindungsgemäßen Verfahrens liegt die Mischung enthaltend wenigstens einen ersten Stoff und wenigstens einen zweiten Stoff in Schritt (A) in Form von Partikeln mit einer Größe 100 nm bis 150 µm vor, siehe beispielsweise US 5,051,199. In einer bevorzugten Ausführungsform wird diese Partikelgröße durch Mahlen erhalten. Geeignete Verfahren und Vorrichtungen sind dem Fachmann bekannt, beispielsweise Nassmahlen in einer Kugelmühle. Somit ist eine bevorzugte Ausführungsform des erfindungsgemäßen Verfahrens dadurch gekennzeichnet, dass die Mischung enthaltend wenigstens einen ersten Stoff und wenigstens einen zweiten Stoff vor oder während Schritt (A) zu Partikeln mit einer Größe von 100 nm bis 150 µm vermahlen wird.

Im Allgemeinen enthalten die durch das erfindungsgemäße Verfahren zu behandelnden Mischungen wenigstens einen ersten Stoff in einer Menge von 0,001 bis 1,0 Gew.- %, bezogen auf die gesamte Mischung, und wenigstens einen zweiten Stoff, bevorzugt wenigstens einen ersten Stoff in einer Menge von 0,001 bis 0,5 Gew.-%, bezogen auf die gesamte Mischung, und wenigstens einen zweiten Stoff, besonders bevorzugt wenigstens einen ersten Stoff in einer Menge von 0,001 bis 0,3 Gew.-%, bezogen auf die gesamte Mischung, und wenigstens einen zweiten Stoff. Die Menge des wenigstens einen zweiten Stoffes entspricht dabei bevorzugt der Differenz zu 100 Gew.-%.

Beispiele für sulfidische Mineralien, die in den erfindungsgemäß einsetzbaren Mischungen vorliegen, sind die oben genannten. Zusätzlich können in den Mischungen auch Sulfide anderer Metalle als Kupfer vorliegen, beispielsweise Sulfide von Eisen, Blei, Zink oder Molybdän, d.h. FeS/FeS₂, PbS, ZnS oder MoS₂. Des Weiteren können in den erfindungsgemäß zu behandelnden Erzmischungen oxidische Verbindungen von Metallen und Halbmetallen, beispielsweise Silikate oder Borate oder andere Salze von Metallen und Halbmetallen, beispielsweise Phosphate, Sulfate oder Oxide/Hydroxide/Carbonate und weitere Salze vorliegen, beispielsweise Azurit [Cu₃(CO₃)₂(OH)₂], Malachit [Cu₂[(OH)₂(CO₃)]], Baryt (BaSO₄), Monacit ((La-Lu)PO₄). Weitere Beispiele für den wenigstens einen ersten Stoff, der durch das erfindungsgemäße Verfahren abgetrennt wird, sind Edelmetalle, wie beispielsweise Au, Ag, Pt, Pd, Rh, Ru etc., die entweder gediegen oder in gebundenem Zustand im Mineral, auch vergesellschaftet mit anderen Metallen, vorliegen können.

Eine typischerweise eingesetzte Erzmischung, die mit dem erfindungsgemäßen Verfahren getrennt werden kann, enthält 0,1 bis 0,3 Gew.-%, beispielsweise 0,2 Gew.-% Kupfersulfid, beispielsweise Cu₂S und/oder Bornit Cu₅FeS₄, gegebenenfalls Feldspat und/oder Chrom-, Eisen-, Titan- und Magnesiumoxide und Rest zu 100 Gew.-% Siliziumdioxid (SiO₂).

Die einzelnen Schritte des erfindungsgemäßen Verfahrens werden im Folgenden detailliert beschrieben:

### Schritt (A):

Schritt (A) des erfindungsgemäßen Verfahrens umfasst das Inkontaktbringen der Mischung enthaltend wenigstens einen ersten Stoff und wenigstens einen zweiten Stoff mit wenigstens einer oberflächenaktiven Substanz, gegebenenfalls in Gegenwart wenigstens eines Dispersionsmittels, wobei die oberflächenaktive Substanz selektiv an den wenigstens einen ersten Stoff anbindet,

Geeignete und bevorzugte erste und zweite Stoffe sind oben genannt.

Im Rahmen der vorliegenden Erfindung bedeutet "oberflächenaktive Substanz" eine Substanz, die in der Lage ist, die Oberfläche des abzutrennenden Teilchens in Anwesenheit der anderen Teilchen, die nicht abgetrennt werden sollen, so zu ändern, dass eine Anlagerung eines hydrophoben Teilchens durch hydrophobe Wechselwirkungen zu Stande kommt. Erfindungsgemäß einsetzbare oberflächenaktive Substanzen lagern sich an den mindestens einen ersten Stoff an und bewirken dadurch eine geeignete Hydrophobizität des ersten Stoffes.

Bevorzugt wird in dem erfindungsgemäßen Verfahren eine oberflächenaktive Substanz der allgemeinen Formel (I)

A-Z (I)

eingesetzt, die an den wenigstens einen ersten Stoff anbindet, worin
- A: ausgewählt aus linearem oder verzweigtem C₃-C₃₀-Alkyl, C₃-C₃₀-Heteroalkyl, gegebenenfalls substituiertes C₆-C₃₀-Aryl, gegebenenfalls substituiertes C₆-C₃₀-Heteroalkyl, C₆-C₃₀-Arylalkyl ist und
- Z: eine Gruppe ist, mit der die Verbindung der allgemeinen Formel (I) an den wenigstens einen hydrophoben Stoff anbindet.

In einer besonders bevorzugten Ausführungsform ist A ein lineares oder verzweigtes C₄-C₁₂-Alkyl, ganz besonders bevorzugt ein lineares C₈-Alkyl. Erfindungsgemäß gegebenenfalls vorhandene Heteroatome sind ausgewählt aus Si, N, O, P, S und Halogenen wie F, Cl, Br und I.

In einer weiteren besonders bevorzugten Ausführungsform ist Z ausgewählt aus der Gruppe bestehend aus anionischen Gruppen -(X)ₙ-PO₃²⁻, -(X)ₙ-PO₂S²⁻, -(X)ₙ-POS₂²⁻, - (X)ₙ-PS₃²⁻, -(X)ₙ-PS₂⁻, -(X)ₙ-POS⁻, -(X)ₙ-PO₂⁻, -(X)ₙ-PO₃²⁻ -(X)ₙ-CO₂⁻, -(X)ₙ-CS₂⁻, -(X)ₙ-COS⁻, -(X)ₙ-C(S)NHOH, -(X)ₙ-S⁻ mit X ausgewählt aus der Gruppe bestehend aus O, S, NH, CH₂ und n = 0, 1 oder 2, mit gegebenenfalls Kationen ausgewählt aus der Gruppe bestehend aus Wasserstoff, NR₄⁺ mit R gleich unabhängig voneinander Wasserstoff und/oder C₁-C₈-Alkyl, Alkali- oder Erdalkalimetallen. Die genannten Anionen und die entsprechenden Kationen bilden erfindungsgemäß neutral geladene Verbindungen der allgemeinen Formel (I).

Für Edelmetalle, beispielsweise Au, Pd, Rh etc., sind besonders bevorzugte oberflächenaktive Substanzen Mono-, Di- und Trithiole oder 8-Hydroxychinoline, beispielsweise beschrieben in EP 1200408 B1.

Für Metalloxide, beispielsweise FeO(OH), Fe₃O₄, ZnO etc., Carbonate, beispielsweise Azurit [Cu(CO₃)₂(OH)₂], Malachit [Cu₂[(OH)₂CO₃]], sind besonders bevorzugte oberflächenaktive Substanzen Octylphosphonsäure (OPS), (EtO)₃Si-A, (MeO)₃Si-A, mit den oben genannten Bedeutungen für A. In einer bevorzugten Ausführungsform des erfindungsgemäßen Verfahrens werden als oberflächenaktive Substanzen keine Hydroxamate zur Modifizierung von Metalloxiden eingesetzt.

Für Metallsulfide, beispielsweise Cu₂S, MoS₂, etc., sind besonders bevorzugte oberflächenaktive Substanzen Mono-, Di- und Trithiole oder Xanthogenate, beispielsweise Kaliumoctylxanthat.

In einer bevorzugten Ausführungsform des erfindungsgemäßen Verfahrens bedeutet Z -(X)ₙ-CS₂⁻, -(X)ₙ-PO₂⁻ oder -(X)ₙ-S⁻ mit X gleich O und n gleich 0 oder 1 und einem Kation ausgewählt aus Wasserstoff, Natrium oder Kalium. Ganz besonders bevorzugte oberflächenaktive Substanzen sind 1-Octanthiol, Kaliumbutylxanthat, Kaliumoctylxanthat, Octylphosphonsäure oder (Octylcarbethoxy)-thiocarbonylethoxyamin.

Kaliumoctylxanthat (IV) und (Octylcarbethoxy)-thiocarbonylethoxyamin (V) sind im Folgenden abgebildet:

Das wenigstens eine Hydrophobierungsmittel wird in Schritt (A) des erfindungsgemäßen Verfahrens in einer Menge eingesetzt, die ausreicht, um möglichst den gesamten in der zu behandelnden Mischung vorliegenden wenigstens einen Stoff zu hydrophobieren. Daher ist die Menge an Hydrophobierungsmittel abhängig von der Konzentration des wenigstens einen ersten Stoffes in der zu behandelnden Mischung. Die Menge ist des Weiteren gegebenenfalls auch von der Konditionierung der zu behandelnden Mischung abhängig. Wird das Hydrophobierungsmittel beispielsweise in einer Mühle zugegeben, kann die Menge geringer gewählt werden. Ein Fachmann weiß, wie die Menge an Hydrophobierungsmittel zu bestimmen ist.

In einer bevorzugten Ausführungsform beträgt die Menge an Hydrophobierungsmittel In Schritt (A) des erfindungsgemäßen Verfahrens 0,0001 bis 0,2 Gew.-%, bevorzugt 0,001 bis 0,15 Gew.-%, jeweils bezogen auf die Mischung aus zu behandelnder Mischung und Hydrophobierungsmittel.

Das Inkontaktbringen in Schritt (A) des erfindungsgemäßen Verfahrens kann durch alle dem Fachmann bekannte Verfahren geschehen. Schritt (A) kann in Substanz oder in Dispersion, bevorzugt in Suspension, besonders bevorzugt in wässriger Suspension, durchgeführt werden.

In einer Ausführungsform des erfindungsgemäßen Verfahrens wird Schritt (A) in Substanz, d.h. in Abwesenheit eines Dispersionsmittels, durchgeführt.

Beispielsweise werden die zu behandelnde Mischung und die wenigstens eine oberflächenaktive Substanz ohne weiteres Dispersionsmittel in den entsprechenden Mengen zusammen gegeben und vermischt. Geeignete Mischungsapparaturen sind dem Fachmann bekannt, beispielsweise Mühlen, wie eine Kugelmühle.

In einer bevorzugten Ausführungsform wird Schritt (A) in Dispersion, bevorzugt in Suspension, durchgeführt. Als Dispersionsmittel sind alle Dispersionsmittel geeignet, in denen die Mischung aus Schritt (A) nicht vollständig löslich ist. Geeignete Dispersionsmittel zur Herstellung der Aufschlämmung oder Dispersion gemäß Schritt (B) des erfindungsgemäßen Verfahrens sind ausgewählt aus der Gruppe bestehend aus Wasser, wasserlöslichen organischen Verbindungen, beispielsweise Alkoholen mit 1 bis 4 Kohlenstoffatomen, und Mischungen davon.

In einer besonders bevorzugten Ausführungsform ist das Dispersionsmittel in dem erfindungsgemäßen Verfahren Wasser, beispielsweise bei einem neutralen pH-Wert, insbesondere bei pH 6 bis 8.

Bevorzugt wird in Schritt (A) eine Suspension bereitgestellt, die einen Feststoffgehalt von beispielsweise 10 bis 50 Gew.-%, bevorzugt 20 bis 45 Gew.-%, besonders bevorzugt 35 bis 45 Gew.-%, aufweist. Es ist erfindungsgemäß auch möglich, dass die in Schritt (A) erhaltene Suspension einen höheren Feststoffgehalt von beispielsweise 50 bis 70 Gew.-% aufweist, und dieser Feststoffgehalt erst in Schritt (B) durch Verdünnen auf die genannten Werte gesenkt wird.

Schritt (A) des erfindungsgemäßen Verfahrens wird im Allgemeinen bei einer Temperatur von 1 bis 80 °C, bevorzugt bei 20 bis 40 °C, besonders bevorzugt bei Umgebungstemperatur durchgeführt.

Für das erfindungsgemäße Verfahren ist es bevorzugt, dass Schritt (A) unter Einwirkung einer genügend hohen Scherenergie durchgeführt wird, damit das vorliegende Werterz und das Hydrophobierungsmittel in ausreichendem Maß in Kontakt treten. Daher ist die Scherenergie, die bevorzugt in Schritt (A) des erfindungsgemäßen Verfahrens eingebracht werden soll, beispielsweise abhängig von der Konzentration des Wertstoffes, der Konzentration des Hydrophobierungsmittels und/oder dem Feststoffgehalt der zu behandelnden Dispersion. Die in Schritt (A) eingebrachte Scherenergie muss bevorzugt so hoch sein, dass im späteren Verfahren eine effektive hydrophobe Flokulation zwischen hydrophoben magnetischen Partikeln und hydrophobisiertem Werterz möglich ist. Dies geschieht erfindungsgemäß bevorzugt durch die Verwendung einer geeigneten Mühle, beispielsweise einer Kugelmühle.

### Schritt (B):

Der optionale Schritt (B) des erfindungsgemäßen Verfahrens umfasst die Zugabe wenigstens eines Dispersionsmittels zu der in Schritt (A) erhaltenen Mischung, um eine Dispersion zu erhalten.

Die in Schritt (A) erhaltene Mischung enthält in einer Ausführungsform, falls Schritt (A) in Substanz durchgeführt wird, wenigstens einen ersten Stoff, der an der Oberfläche mit wenigstens einer oberflächenaktiven Substanz modifiziert worden ist und wenigstens einen zweiten Stoff. Wird Schritt (A) in Substanz durchgeführt, wird Schritt (B) des erfindungsgemäßen Verfahrens durchgeführt, d.h. wenigstens ein geeignetes Dispersionsmittel wird zu der in Schritt (A) erhaltenen Mischung zugegeben, um eine Dispersion zu erhalten. Dabei wird bevorzugt in Schritt (B) eine Suspension bereitgestellt, die einen Feststoffgehalt von beispielsweise 10 bis 50 Gew.-%, bevorzugt 20 bis 45 Gew.-%, besonders bevorzugt 35 bis 45 Gew.-%, aufweist.

Im Allgemeinen kann die Menge an Dispersionsmittel, zugegeben in Schritt (A) und/oder Schritt (B) erfindungsgemäß so gewählt werden, dass eine Dispersion erhalten wird, welche gut rührbar und/oder förderbar ist.

Die vorliegende Erfindung betrifft insbesondere auch das erfindungsgemäße Verfahren, wobei die in Schritt (A) und/oder (B) erhaltene Dispersion einen Feststoffgehalt von 10 bis 50 Gew.-%, besonders bevorzugt 20 bis 45 Gew.-%, besonders bevorzugt 35 bis 45 Gew.-%, aufweist.

In der Ausführungsform, in der Schritt (A) des erfindungsgemäßen Verfahrens in Dispersion durchgeführt wird, wird Schritt (B) nicht durchgeführt. Es ist jedoch auch bei dieser Ausführungsform möglich, Schritt (B) durchzuführen, d.h. weiteres Dispersionsmittel zuzugeben, um eine Dispersion mit einem niedrigeren Feststoffgehalt zu erhalten.

Als geeignete Dispersionsmittel sind alle Dispersionsmittel geeignet, die bereits bezüglich Schritt (A) genannt worden sind. In einer besonders bevorzugten Ausführungsform ist das Dispersionsmittel in Schritt (B) Wasser.

In Schritt (B) wird somit entweder die in Substanz vorliegende Mischung aus Schritt (A) in eine Dispersion überführt, oder die bereits in Dispersion vorliegende Mischung aus Schritt (A) wird durch Zugabe von Dispersionsmittel in eine Dispersion mit niedrigerem Feststoffgehalt überführt.

In einer bevorzugten Ausführungsform des erfindungsgemäßen Verfahrens wird Schritt (B) nicht durchgeführt, sondern Schritt (A) wird in wässriger Dispersion durchgeführt, so dass in Schritt (A) direkt eine Mischung in wässriger Dispersion erhalten wird, die die richtige Konzentration aufweist, um in Schritt (C) des erfindungsgemäßen Verfahrens eingesetzt zu werden.

Die Zugabe von Dispersionsmittel in Schritt (B) des erfindungsgemäßen Verfahrens kann erfindungsgemäß nach allen dem Fachmann bekannten Verfahren erfolgen.

### Schritt (C):

Schritt (C) des erfindungsgemäßen Verfahrens umfasst das Behandeln der Dispersion aus Schritt (A) oder (B) mit wenigstens einem hydrophoben Magnetpartikel, so dass sich der wenigstens eine in Schritt (A) hydrophobierte erste Stoff, an den die wenigstens eine oberflächenaktive Substanz angebunden ist, und der wenigstens eine Magnetpartikel anlagern.

In Schritt (C) des erfindungsgemäßen Verfahrens können alle dem Fachmann bekannten magnetischen Substanzen und Stoffe eingesetzt werden. In einer bevorzugten Ausführungsform ist der wenigstens eine Magnetpartikel ausgewählt aus der Gruppe bestehend aus magnetischen Metallen, beispielsweise Eisen, Cobalt, Nickel und Mischungen davon, ferromagnetischen Legierungen von magnetischen Metallen, beispielsweise NdFeB, SmCo und Mischungen davon, magnetischen Eisenoxiden, beispielsweise Magnetit, Maghemit, kubischen Ferriten der allgemeinen Formel (II)

M²⁺ₓFe²⁺₁₋ₓFe³⁺₂O₄ (II)

mit
- M: ausgewählt aus Co, Ni, Mn, Zn und Mischungen davon und
- x: ≤ 1,
hexagonalen Ferriten, beispielsweise Barium- oder Strontiumferrit MFe₆O₁₉ mit M = Ca, Sr, Ba, und Mischungen davon. Die Magnetpartikel können zusätzlich eine äußere Schicht, beispielsweise aus SiO₂, aufweisen.

In einer besonders bevorzugten Ausführungsform der vorliegenden Anmeldung ist der wenigstens eine magnetische Partikel Magnetit Fe₃O₄ oder Kobaltferrit Co²⁺ₓFe²⁺₁₋ₓFe³⁺₂O₄ mit x ≤ 1.

In einer weiteren bevorzugten Ausführungsform ist der wenigstens eine magnetische Partikel an der Oberfläche mit wenigstens einer hydrophoben Verbindung hydrophobiert. Bevorzugt ist die hydrophobe Verbindung ausgewählt aus Verbindungen der allgemeinen Formel (III)

B-Y (III),

worin
- B: ausgewählt ist aus linearem oder verzweigtem C₃-C₃₀-Alkyl, C₃-C₃₀-Heteroalkyl, gegebenenfalls substituiertes C₆-C₃₀-Aryl, gegebenenfalls substituiertes C₆-C₃₀-Heteroalkyl, C₆-C₃₀-Arylalkyl und
- Y: eine Gruppe ist, mit der die Verbindung der allgemeinen Formel (III) an den wenigstens einen magnetischen Partikel anbindet.

In einer besonders bevorzugten Ausführungsform ist B ein lineares oder verzweigtes C₆-C₁₈-Alkyl, bevorzugt lineares C₈-C₁₂-Alkyl, ganz besonders bevorzugt ein lineares C₈- oder C₁₂-Alkyl. Erfindungsgemäß gegebenenfalls vorhandene Heteroatome sind ausgewählt aus N, O, P, S und Halogenen wie F, Cl, Br und I.

In einer weiteren besonders bevorzugten Ausführungsform ist Y ausgewählt aus der Gruppe bestehend aus -(X)ₙ-SiHal₃, -(X)ₙ-SiHHal₂, -(X)ₙ-SiH₂Hal mit Hal gleich F, Cl, Br, I, und anionischen Gruppen wie -(X)ₙ-SiO₃³⁻, -(X)ₙ-CO₂⁻, -(X)ₙ-PO₃²⁻, -(X)ₙ-PO₂S²⁻,-(X)ₙ-POS₂²⁻, -(X)ₙ-PS₃²⁻, -(X)ₙ-PS₂⁻, -(X)ₙ-POS⁻, -(X)ₙ-PO₂⁻, -(X)ₙ-CO₂⁻, -(X)ₙ-CS₂⁻, -(X)ₙ-COS⁻, -(X)ₙ-C(S)NHOH, -(X)ₙ-S⁻ mit X = O, S, NH, CH₂ und n = 0, 1 oder 2, und gegebenenfalls Kationen ausgewählt aus der Gruppe bestehen aus Wasserstoff, NR₄⁺ mit R gleich unabhängig voneinander Wasserstoff und/oder C₁-C₈-Alkyl, Alkali-, Erdalkalimetallen oder Zink, des Weiteren -(X)n-Si(OZ)₃ mit n = 0, 1 oder 2 und Z = Ladung, Wasserstoff oder kurzkettiger Alkylrest.

Ganz besonders bevorzugte hydrophobierende Substanzen der allgemeinen Formel (III) sind Dodecyltrichlorsilan, Octylphosphonsäure, Laurinsäure, Ölsäure, Stearinsäure oder Mischungen davon.

Das Behandeln der Dispersion aus Schritt (A) oder (B) mit wenigstens einem hydrophoben Magnetpartikel in Schritt (C) des erfindungsgemäßen Verfahrens kann nach allen dem Fachmann bekannten Verfahren erfolgen.

In einer Ausführungsform des erfindungsgemäßen Verfahrens wird der wenigstens eine magnetische Partikel in einem geeigneten Dispersionsmittel dispergiert und dann zu der Dispersion aus Schritt (A) oder (B) gegeben. Als Dispersionsmittel sind alle Dispersionsmittel geeignet, in denen der wenigstens eine Magnetpartikel nicht vollständig löslich ist. Geeignete Dispersionsmittel zur Dispergierung gemäß Schritt (C) des erfindungsgemäßen Verfahrens sind ausgewählt aus der Gruppe bestehend aus Wasser, wasserlöslichen organischen Verbindungen und Mischungen davon, besonders bevorzugt Wasser. Es kann in Schritt (C) das gleiche Dispersionsmittel wie in Schritt (B) eingesetzt werden. Im Allgemeinen kann die Menge an Dispersionsmittel zum Vordispergieren der Magnetpartikel erfindungsgemäß so gewählt werden, dass eine Aufschlämmung oder Dispersion erhalten wird, welche gut rührbar und/oder förderbar ist. Die Dispersion der Magnetpartikel kann erfindungsgemäß nach allen dem Fachmann bekannten Verfahren hergestellt werden. In einer bevorzugten Ausführungsform werden die zu dispergierenden Magnetpartikel und die entsprechende Menge Dispersionsmittel bzw. Dispersionsmittelgemisch in einem geeigneten Reaktor, beispielsweise einem Glasreaktor, zusammengegeben und mit dem Fachmann bekannten Vorrichtungen gerührt, beispielsweise in einer Glaswanne mit einem mechanisch betriebenen Flügelrührer, beispielsweise bei einer Temperatur von 1 bis 80 °C, bevorzugt bei Umgebungstemperatur.

Das Behandeln der Dispersion aus Schritt (B) mit wenigstens einem hydrophoben Magnetpartikel geschieht im Allgemeinen so, dass beide Komponenten durch dem Fachmann bekannte Methoden zusammengegeben werden. In einer bevorzugten Ausführungsform wird der hydrophobierte magnetische Partikel in fester Form zu einer Dispersion der zu behandelnden Mischung gegeben. In einer weiteren bevorzugten Ausführungsform liegen beide Komponenten in dispergierter Form vor.

Schritt (C) wird im Allgemeinen bei einer Temperatur von 1 bis 80 °C, bevorzugt 10 bis 30 °C durchgeführt. Schritt (C) des erfindungsgemäßen Verfahrens kann in allen dem Fachmann bekannten Vorrichtungen erfolgen, beispielsweise in einer Mühle, bevorzugt in einer Kugelmühle. In einer besonders bevorzugten Ausführungsform des erfindungsgemäßen Verfahrens wird Schritt (C) in der gleichen Vorrichtung, bevorzugt einer Mühle durchgeführt, in der Schritt (A) und gegebenenfalls Schritt (B) durchgeführt werden.

In Schritt (C) lagert sich der wenigstens eine magnetische Partikel an den hydrophoben Stoff der zu behandelnden Mischung an. Die zwischen den beiden Komponenten bestehende Bindung basiert auf hydrophoben Wechselwirkungen. Zwischen dem wenigstens einen magnetischen Partikel und dem hydrophilen Anteil der Mischung findet im Allgemeinen keine bindende Wechselwirkung statt, so dass zwischen diesen Komponenten keine Anlagerung stattfindet. Nach Schritt (C) liegen somit in der Mischung Anlagerungsprodukte des wenigstens eine hydrophoben Stoffes und des wenigstens einen magnetischen Partikels neben dem wenigstens einen hydrophilen Stoff vor.

### Schritt (D):

Schritt (D) des erfindungsgemäßen Verfahrens umfasst das Abtrennen des Anlagerungsproduktes aus Schritt (C) von der Mischung durch Anlegen eines magnetischen Feldes.

Schritt (D) kann in einer bevorzugten Ausführungsform durchgeführt werden, indem ein Dauermagnet in den Reaktor eingebracht wird, in dem sich die Mischung aus Schritt (C) befindet. In einer bevorzugten Ausführungsform befindet sich zwischen Dauermagnet und zu behandelnder Mischung eine Trennwand aus nicht magnetischem Material, beispielsweise die Glaswand des Reaktors. In einer weiteren bevorzugten Ausführungsform des erfindungsgemäßen Verfahrens wird in Schritt (D) ein elektrisch schaltbarer Magnet eingesetzt, der nur dann magnetisch ist, wenn ein elektrischer Strom fließt. Geeignete Vorrichtungen sind dem Fachmann bekannt.

Schritt (D) des erfindungsgemäßen Verfahrens kann bei jeder geeigneten Temperatur durchgeführt werden, beispielsweise 10 bis 60 °C.

Während Schritt (D) wird die Mischung bevorzugt permanent mit einem geeigneten Rührer gerührt.

In Schritt (D) kann das Anlagerungsprodukt aus Schritt (C) gegebenenfalls durch alle dem Fachmann bekannten Verfahren abgetrennt werden, beispielsweise durch Ablassen der Flüssigkeit mit dem hydrophilen Anteil der Suspension aus dem Bodenventil aus dem für Schritt (D) benutzten Reaktor oder Abpumpen der nicht durch den mindestens einen Magneten festgehaltenen Anteile der Suspension durch einen Schlauch.

### Schritt (E):

Der optionale Schritt (E) des erfindungsgemäßen Verfahrens umfasst das Spalten des abgetrennten Anlagerungsproduktes aus Schritt (D), um den wenigstens einen ersten Stoff und den wenigstens einen Magnetpartikel separat zu erhalten. Der erfindungsgemäße Schritt (E) kann durchgeführt werden, wenn der wenigstens eine, erste Stoff separat erhalten werden soll. In einer bevorzugten Ausführungsform des erfindungsgemäßen Verfahrens erfolgt das Spalten in Schritt (E) nicht zerstörerisch, d.h., dass die in der Dispersion vorliegenden Einzelkomponenten chemisch nicht verändert werden. Beispielsweise erfolgt die erfindungsgemäße Spaltung nicht durch Oxidation des Hydrophobierungsmittels, beispielsweise unter Erhalt der Oxidationsprodukte oder von Abbauprodukten des Hydrophobierungsmittels.

Das Spalten kann nach allen dem Fachmann bekannten Verfahren erfolgen, die dazu geeignet sind, das Anlagerungsprodukt derart zu spalten, dass der wenigstens eine magnetische Partikel in wieder einsetzbarer Form zurück gewonnen werden kann. In einer bevorzugten Ausführungsform wird der abgespaltene Magnetpartikel wieder in Schritt (C) eingesetzt.

In einer bevorzugten Ausführungsform erfolgt das Spalten in Schritt (C) des erfindungsgemäßen Verfahrens durch Behandlung des Anlagerungsproduktes mit einer Substanz ausgewählt aus der Gruppe bestehend aus organischen Lösungsmitteln, basischen Verbindungen, sauren Verbindungen, Oxidationsmitteln, Reduktionsmitteln, oberflächenaktiven Verbindungen und Mischungen davon.

Beispiele für geeignete organische Lösungsmittel sind Methanol, Ethanol, Propanol, beispielsweise n-Propanol oder iso-Propanol, aromatische Lösungsmittel, beispielsweise Benzol, Toluol, Xylole, Ether, beispielsweise Diethylether, Methyl-t-butyl-ether, Ketone, beispielsweise Aceton, und Mischungen davon. Beispiele für erfindungsgemäß einsetzbare basische Verbindungen sind wässrige Lösungen basischer Verbindungen, beispielsweise wässrige Lösungen von Alkali- und/oder Erdalkalihydroxiden, beispielsweise KOH, NaOH, wässrige Ammoniaklösungen, wässrige Lösungen organischer Amine der allgemeinen Formel R²₃N, wobei R² unabhängig voneinander ausgewählt ist aus der Gruppe bestehend aus C₁-C₈-Alkyl, gegebenenfalls substituiert mit weiteren funktionellen Gruppen. In einer bevorzugten Ausführungsform erfolgt Schritt (D) durch Zugabe von wässriger NaOH-Lösung bis zu einem pH-Wert von 13, beispielsweise für die Abtrennung von mit OPS modifiziertem Cu₂S. Die sauren Verbindungen können mineralische Säuren sein, beispielsweise HCl, H₂SO₄, HNO₃ oder Mischungen davon, organische Säuren, beispielsweise Carbonsäuren. Als Oxidationsmittel kann beispielsweise H₂O₂ eingesetzt werden, beispielsweise als 30 gew.-%ige wässrige Lösung (Perhydrol). Für die Abtrennung von mit Thiolen modifiziertem Cu₂S wird bevorzugt H₂O₂ oder Na₂S₂O₄ eingesetzt.

Beispiele für erfindungsgemäß einsetzbare oberflächenaktive Verbindungen sind nichtionische, anionische, kationische und/oder zwitterionische Tenside.

In einer bevorzugten Ausführungsform wird das Anlagerungsprodukt aus hydrophoben Stoff und magnetischem Teilchen mit einem organischen Lösungsmittel, besonders bevorzugt mit Aceton, Diesel, Solvesso® oder Shellsol®, gespalten. Dieser Vorgang kann auch mechanisch unterstützt werden. In einer bevorzugten Ausführungsform wird Ultraschall zur Unterstützung des Spaltungsvorgangs eingesetzt.

Im Allgemeinen wird das organische Lösungsmittel in einer Menge verwendet, die ausreicht, um möglichst das gesamte Anlagerungsprodukt zu spalten. In einer bevorzugten Ausführungsform werden 20 bis 100 ml des organischen Lösungsmittels pro Gramm zu spaltendem Anlagerungsprodukt aus hydrophobem Stoff und magnetischem Partikel verwendet.

Erfindungsgemäß liegt nach der Spaltung der wenigstens eine erste Stoff und der wenigstens eine Magnetpartikel als Dispersion in dem genannten Spaltungsreagenz, bevorzugt einem organischen Lösungsmittel, vor.

Der wenigstens eine Magnetpartikel kann aus der Dispersion enthaltend diesen wenigstens einen Magnetpartikel und den wenigstens einen ersten Stoff durch einen permanenten oder schaltbaren Magneten von der Lösung abgetrennt werden. Details dieses Abtrennens sind analog zu Schritt (D) des erfindungsgemäßen Verfahrens.

Bevorzugt wird der abzutrennende erste Stoff, bevorzugt die abzutrennende Metallverbindung, von dem organischen Lösungsmittel durch Abdestillieren des organischen Lösungsmittels getrennt. Der so erhältliche erste Stoff kann durch weitere, dem Fachmann bekannte Verfahren gereinigt werden. Das Lösungsmittel kann, gegebenenfalls nach Aufreinigung, wieder in das erfindungsgemäße Verfahren zurückgeführt werden.

### Beispiele

### Beispiel 1:

Es werden Originaltailings einer Mine verwendet, wobei der Kupfergehalt mit 0,2 Gew.-% bestimmt wird.

100 g getrocknetes Material werden mit 160 mL (535 g) ZrO₂-Kugeln (Durchmesser = 1,7 - 2,3 mm), 0,13 g (Octylcarbetoxy)-thiocarbonyethoxy-amin (H₁₇C₈OC=ONHC=SOC₈H₁₇), 62 mL Wasser und 1 mL Benzin in einen ZrO₂-Behälter eingewogen und 30 Min. bei 200 U/min. konditioniert. Anschließend werden 2,0 g hydrophobes Magnetit (mit Octylphosphonsäure modifiziertes Fe₃O₄, Durchmesser = 4 µm) zugegeben und nochmals 30 min. bei 200 U/min. gemahlen.

Die so entstandene Mischung wird mit Wasser verdünnt, so dass das Gemisch einen Feststoffgehalt von 40 Gew.-% aufweist. Anschließend werden die magnetischen Bestandteile von den unmagnetischen Bestandteilen mit einem Magneten getrennt, indem ein Co/Sm-Magnet an die Gefäß-Außenwand gehalten wird.

Von den 100 g eingesetzten Material sowie den 2,0 g eingesetzten Magnetit erhält man nach Trocknung 2,7 g magnetisches Material, welches einen Kupfergehalt von 5,2 Gew.-% aufweist. Dies entspricht 0,14 g (70%) des in den behandelten Tailings vorhandenen Kupfers.

### Beispiel 2:

Es werden Tailings einer Originalmine verwendet, wobei der Kupfergehalt mit 0,2 Gew.-% bestimmt wird.

100 g getrocknetes Material werden mit 160 mL (535 g) ZrO₂-Kugeln (Durchmesser = 1,7 - 2,3 mm), 0.13 g Kaliumoctylxanthat, 62 mL Wasser und 1 mL Benzin in einen ZrO₂-Behälter eingewogen und 30 Min. bei 200 U/min. konditioniert. Anschließend werden 2,0 g hydrophobes Magnetit (mit Octylphosphonsäure modifiziertes Fe₃O₄, Durchmesser = 4 µm) zugegeben und nochmals 30 min. bei 200 U/min. gemahlen.

Die so entstandene Mischung wird mit Wasser verdünnt, so dass das Gemisch einen Feststoffgehalt von 40 Gew.-% aufweist. Anschließend werden die magnetischen Bestandteile von den unmagnetischen Bestandteilen mit einem Magneten getrennt, indem ein Co/Sm-Magnet an die Gefäß-Außenwand gehalten wird.

Von den 100 g eingesetzten Material sowie den 2 g eingesetzten Magnetit erhält man nach Trocknung 2,41 g magnetisches Material, welches einen Kupfergehalt von 4,5 % aufweist. Dies entspricht 0,108 g (54%) des in den behandelten Tailings vorhandenen Kupfers.

### Beispiel 3:

Es werden Tailings einer Originalmine verwendet, wobei der Kupfergehalt mit 0,1 Gew.-% bestimmt wird.

Es werden 100 g getrocknetes Material, 100 g ZrO₂-Kugel (Durchmesser = 1,7 - 2,3 mm), 2 g Kaliumoctylxanthat und 20 g Wasser in ein ZrO₂-Gefäß eingewogen und 30 min. bei 200 U/min. konditioniert. Anschließend werden 2 g Magnetit (mit Octylphosphonsäure modifiziertes Fe₃O₄, Durchmesser = 4 µm) und 0,2 g Shellsol zugegeben und weitere 5 min. bei 150 U/min. gemahlen.

Die so entstandene Mischung wird mit Wasser verdünnt, so dass das Gemisch einen Feststoffgehalt von 40 Gew.-% aufweist. Anschließend werden die magnetischen Bestandteile von den unmagnetischen Bestandteilen mit einem Magneten getrennt, indem ein Co/Sm-Magnet an die Gefäß-Außenwand gehalten wird.

Von den 100 g eingesetzten Material sowie den 2 g eingesetzten Magnetit erhält man nach Trocknung 2,67 g magnetisches Material, welches einen Kupfergehalt von 3,1 % aufweist. Dies entspricht 0,083 g (83%) des in den behandelten Tailings vorliegenden Kupfers.

## Patentansprüche

1. Verfahren zum Abtrennen wenigstens eines ersten Stoffes aus einer Mischung enthaltend diesen wenigstens einen ersten Stoff in einer Menge von 0,001 bis 1,0 Gew.-%, bezogen auf die gesamte Mischung, und wenigstens einen zweiten Stoff, umfassend die folgenden Schritte:
(A) Inkontaktbringen der Mischung enthaltend wenigstens einen ersten Stoff und wenigstens einen zweiten Stoff mit wenigstens einer oberflächenaktiven Substanz in Gegenwart wenigstens eines Dispersionsmittels, wobei die oberflächenaktive Substanz an den wenigstens einen ersten Stoff anbindet,
(B) gegebenenfalls Zugabe wenigstens eines Dispersionsmittels zu der in Schritt (A) erhaltenen Mischung, um eine Dispersion zu erhalten,
(C) Behandeln der Dispersion aus Schritt (A) oder (B) mit wenigstens einem hydrophoben Magnetpartikel, so dass sich der wenigstens eine erste Stoff, an den die wenigstens eine oberflächenaktive Substanz angebunden ist, und der wenigstens eine Magnetpartikel anlagern,
(D) Abtrennen des Anlagerungsproduktes aus Schritt (C) von der Mischung durch Anlegen eines magnetischen Feldes,
(E) gegebenenfalls Spalten des abgetrennten Anlagerungsproduktes aus Schritt (D), um den wenigstens einen ersten Stoff und den wenigstens einen Magnetpartikel separat zu erhalten,
wobei der wenigstens eine erste Stoff eine Metallverbindung ausgewählt aus der Gruppe der Verbindungen der Nebengruppenmetalle, der sulfidischen Erze, der oxidischen und/oder carbonathaltigen Erze oder der Edelmetalle in elementarer Form ist und der wenigstens eine zweite Stoff bevorzugt eine hydrophile Metallverbindung ist.

2. Verfahren nach Anspruch 1, **dadurch gekennzeichnet, dass** die oberflächenaktive Substanz eine Substanz der allgemeinen Formel (I)
A-Z (I)
ist, worin
A ausgewählt ist aus linearem oder verzweigtem C₃-C₃₀-Alkyl, C₃-C₃₀-Heteroalkyl, gegebenenfalls substituiertes C₆-C₃₀-Aryl, gegebenenfalls substituiertes C₆-C₃₀-Heteroalkyl, C₆-C₃₀-Arylalkyl und
Z eine Gruppe ist, mit der die Verbindung der allgemeinen Formel (I) an den wenigstens einen hydrophoben Stoff anbindet.

3. Verfahren nach Anspruch 2, **dadurch gekennzeichnet, dass** Z ausgewählt aus der Gruppe bestehend aus anionischen Gruppen -(X)ₙ-PO₃²⁻, -(X)ₙ-PO₂S₂⁻, -(X)ₙ-POS₂²⁻, -(X)ₙ-PS₃²⁻, -(X)ₙ-PS₂⁻, -(X)ₙ-POS⁻, -(X)ₙ-PO₂⁻, -(X)ₙ-PO₃²⁻ -(X)ₙ-CO₂⁻, - (X)ₙ-CS₂⁻, -(X)ₙ-COS⁻, -(X)ₙ-C(S)NHOH, -(X)ₙ-S⁻ mit X ausgewählt aus der Gruppe bestehend aus O, S, NH, CH₂ und n = 0, 1 oder 2, mit gegebenenfalls Kationen ausgewählt aus der Gruppe bestehen aus Wasserstoff, NR₄⁺ mit R gleich unabhängig voneinander Wasserstoff und/oder C₁-C₈-Alkyl, Alkali- oder Erdalkalimetallen.

4. Verfahren nach einem der Ansprüche 1 bis 3, **dadurch gekennzeichnet, dass** die Menge an oberflächenaktiver Substanz In Schritt (A) 0,0001 bis 0,2 Gew.-%, bezogen auf die Mischung aus zu behandelnder Mischung und oberflächenaktiver Substanz, beträgt.

5. Verfahren nach Anspruch 1, **dadurch gekennzeichnet, dass** der wenigstens eine zweite Stoff ausgewählt ist aus der Gruppe bestehend aus oxidischen und hydroxidischen Metallverbindungen.

6. Verfahren nach einem der Ansprüche 1 bis 5, **dadurch gekennzeichnet, dass** der wenigstens eine Magnetpartikel ausgewählt ist aus der Gruppe bestehend aus magnetischen Metallen und Mischungen davon, ferromagnetischen Legierungen von magnetischen Metallen und Mischungen davon, magnetischen Eisenoxiden, kubischen Ferriten der allgemeinen Formel (II)
M²⁺ₓFe²⁺₁₋ₓFe³⁺₂O₄ (II)
mit
M ausgewählt aus Co, Ni, Mn, Zn und Mischungen davon und
x ≤ 1,
hexagonalen Ferriten und Mischungen davon.

7. Verfahren nach einem der Ansprüche 1 bis 6, **dadurch gekennzeichnet, dass** das Dispersionsmittel Wasser ist.

8. Verfahren nach einem der Ansprüche 1 bis 7, **dadurch gekennzeichnet, dass** die Mischung enthaltend wenigstens einen ersten Stoff und wenigstens einen zweiten Stoff vor oder während Schritt (A) zu Partikeln mit einer Größe von 100 nm bis 150 µm vermahlen wird.

9. Verfahren nach einem der Ansprüche 1 bis 8, **dadurch gekennzeichnet, dass** die in Schritt (A) oder (B) erhaltene Dispersion einen Feststoffgehalt von 10 bis 50 Gew.-% aufweist.

## Claims

1. A process for separating at least one first material from a mixture comprising this at least one first material in an amount of from 0.001 to 1.0% by weight, based on the total mixture, and at least one second material, which comprises the following steps:
(A) contacting of the mixture comprising at least one first material and at least one second material with at least one surface-active substance in the presence of at least one dispersion medium, with the surface-active substance binding to the at least one first material,
(B) optionally, addition of at least one dispersion medium to the mixture obtained in step (A) in order to obtain a dispersion,
(C) treatment of the dispersion from step (A) or (B) with at least one hydrophobic magnetic particle so that the at least one first material to which the at least one surface-active substance is bound and the at least one magnetic particle agglomerate,
(D) separation of the agglomerate from step (C) from the mixture by application of a magnetic field,
(E) optionally, dissociation of the agglomerate separated off in step (D) in order to obtain the at least one first material and the at least one magnetic particle separately,
with the at least one first material being a metal compound selected from the group consisting of compounds of the transition metals, sulfidic ores, oxidic and/or carbonate-comprising ores and noble metals in elemental form and the at least one second material preferably being a hydrophilic metal compound.

2. The process according to claim 1, wherein the surface-active substance is a substance of the general formula (I)
A-Z (I)
where
A is selected from among linear or branched C₃-C₃₀-alkyl, C₃-C₃₀-heteroalkyl, optionally substituted C₆-C₃₀-aryl, optionally substituted C₆-C₃₀-heteroalkyl, C₆-C₃₀-arylalkyl and
Z is a group by means of which the compound of the general formula (I) binds to the at least one hydrophobic material.

3. The process according to claim 2, wherein Z is selected from the group consisting of anionic groups - (X)ₙ-PO₃²⁻, -(X)ₙ-PO₂S²⁻, -(X)ₙ-POS₂²⁻, -(X)ₙ-PS₃²⁻, -(X)ₙ-PS₂, -(X)ₙ-POS⁻, -(X)ₙ-PO₂⁻, -(X)ₙ-PO₃²⁻ -(X)ₙ-CO₂⁻, -(X)ₙ-CS₂⁻, -(X)ₙ-COS⁻, -(X)ₙ-C(S)NHOH, -(X)ₙ-S where X is selected from the group consisting of 0, S, NH, CH₂ and n = 0, 1 or 2, optionally with cations selected from the group consisting of hydrogen, NR₄⁺ where the radicals R are each, independently of one another, hydrogen or C₁-C₈-alkyl, an alkali metal or alkaline earth metal.

4. The process according to any of claims 1 to 3, wherein the amount of surface-active substance in step (A) is from 0.0001 to 0.2% by weight, based on the mixture of a mixture to be treated and surface-active substance.

5. The process according to claim 1, wherein the at least one second material is selected from the group consisting of oxidic and hydroxidic metal compounds.

6. The process according to any of claims 1 to 5, wherein the at least one magnetic particle is selected from the group consisting of magnetic metals and mixtures thereof, ferromagnetic alloys of magnetic metals and mixtures thereof, magnetic iron oxides, cubic ferrites of the general formula (II)
M²⁺ₓFe²⁺₁₋ₓFe³⁺₂O₄ (II)
where
M is selected from among Co, Ni, Mn, Zn and mixtures thereof and
x ≤ 1,
hexagonal ferrites and mixtures thereof.

7. The process according to any of claims 1 to 6, wherein the dispersion medium is water.

8. The process according to any of claims 1 to 7, wherein the mixture comprising at least one first material and at least one second material is milled to particles having a size of from 100 nm to 150 µm before or during step (A).

9. The process according to any of claims 1 to 8, wherein the dispersion obtained in step (A) or (B) has a solids content of from 10 to 50% by weight.

## Revendications

1. Procédé de séparation d'au moins une première substance d'un mélange contenant cette ou ces premières substances en une quantité de 0,001 à 1,0 % en poids, par rapport à la totalité du mélange, et d'au moins une seconde substance, comprenant les étapes suivantes :
(A) la mise en contact du mélange contenant au moins une première substance et au moins une seconde substance avec au moins une substance tensioactive en présence d'au moins un dispersant, la substance tensioactive se liant à la ou les premières substances,
(B) éventuellement l'ajout d'au moins un dispersant au mélange obtenu à l'étape (A), afin d'obtenir une dispersion,
(C) le traitement de la dispersion de l'étape (A) ou (B) avec au moins une particule magnétique hydrophobe, de manière à ce que la ou les premières substances, auxquelles la ou les substances tensioactives sont reliées, et la ou les particules magnétiques se relient,
(D) la séparation du produit de liaison de l'étape (C) du mélange par application d'un champ magnétique,
(E) éventuellement le clivage du produit de liaison séparé à l'étape (D) pour obtenir séparément la ou les premières substances et la ou les particules magnétiques,
la ou les premières substances étant un composé métallique choisi dans le groupe constitué par les composés des métaux des groupes de transition, les minerais sulfuriques, les minerais oxydiques et/ou contenant des carbonates ou les métaux nobles sous forme élémentaire, et la ou les secondes substances étant de préférence un composé métallique hydrophile.

2. Procédé selon la revendication 1, **caractérisé en ce que** la substance tensioactive est une substance de formule générale (I)
A-Z (I)
dans laquelle
A est choisi parmi alkyle en C₃-C₃₀ linéaire ou ramifié, hétéroalkyle en C₃-C₃₀, aryle en C₆-C₃₀ éventuellement substitué, hétéroalkyle en C₆-C₃₀ éventuellement substitué, arylalkyle en C₆-C₃₀ et
Z est un groupe avec lequel le composé de formule générale (I) se relie avec la ou les substances hydrophobes.

3. Procédé selon la revendication 2, **caractérisé en ce que** Z est choisi dans le groupe constitué par les groupes anioniques -(X)ₙ-PO₃²⁻, -(X)ₙ-PO₂S²⁻, -(X)ₙ-POS₂²⁻, -(X)ₙ-PS₃²⁻, -(X)ₙ-PS₂⁻, -(X)ₙ-POS⁻, -(X)ₙ-PO₂⁻, -(X)ₙ-PO₃²⁻, -(X)ₙ-CO₂⁻, -(X)ₙ-CS₂⁻, -(X)ₙ-COS⁻, -(X)ₙ-C(S)NHOH, -(X)ₙ-S⁻, X étant choisi dans le groupe constitué par 0, S, NH, CH₂ et n = 0, 1 ou 2, avec éventuellement des cations choisis dans le groupe constitué par hydrogène, NR₄⁺, les R représentant indépendamment les uns des autres hydrogène et/ou alkyle en C₁-C₈, les métaux alcalins ou alcalino-terreux.

4. Procédé selon l'une quelconque des revendications 1 à 3, **caractérisé en ce que** la quantité de substance tensioactive à l'étape (A) est de 0,0001 à 0,2 % en poids, par rapport au mélange du mélange à traiter et de la substance tensioactive.

5. Procédé selon la revendication 1, **caractérisé en ce que** la ou les secondes substances sont choisies dans le groupe constitué par les composés métalliques oxydiques et hydroxydiques.

6. Procédé selon l'une quelconque des revendications 1 à 5, **caractérisé en ce que** la ou les particules magnétiques sont choisies dans le groupe constitué par les métaux magnétiques et leurs mélanges, les alliages ferromagnétiques de métaux magnétiques et leurs mélanges, les oxydes de fer magnétiques, les ferrites cubiques de formule générale (II)
M²⁺ₓFe²⁺₁₋ₓFe³⁺₂O₄ (II)
avec
M choisi parmi Co, Ni, Mn, Zn et leurs mélanges, et
x ≤ 1,
les ferrites hexagonales et leurs mélanges.

7. Procédé selon l'une quelconque des revendications 1 à 6, **caractérisé en ce que** le dispersant est l'eau.

8. Procédé selon l'une quelconque des revendications 1 à 7, **caractérisé en ce que** le mélange contenant au moins une première substance et au moins une seconde substance est broyé avant ou pendant l'étape (A) en particules d'une taille de 100 nm à 150 µm.

9. Procédé selon l'une quelconque des revendications 1 à 8, **caractérisé en ce que** la dispersion obtenue à l'étape (A) ou (B) présente une teneur en solides de 10 à 50 % en poids.
